# EUROPÄISCHE PATENTSCHRIFT

(11) **EP 0 046 958 B1**
(45) Veröffentlichungstag und Bekanntmachung des Hinweises auf die Patenterteilung: **11.04.1984**
(21) Anmeldenummer: 81106553.1
(22) Anmeldetag: 24.08.1981
(51) Int. Cl.: G03G 5/14

(54) **Elektrophotographisches Aufzeichnungsmaterial und Verfahren zu seiner Herstellung**
Electrophotographical recording material and method for its preparation
Matériau d'enregistrement électrophotographique et procédé pour sa fabrication

(30) Priorität: 30.08.1980 DE 3032773
(43) Veröffentlichungstag der Anmeldung: 10.03.1982
(73) Patentinhaber: HOECHST AKTIENGESELLSCHAFT, 65926 Frankfurt am Main (DE)
(72) Erfinder: Franke, Werner, Dr., D-6200 Wiesbaden (DE); Seibel, Markus, Dr., D-6500 Mainz 42 (DE); Brahm, Richard, D-6507 Ingelheim (DE); Trittler, Hans, D-6200 Wiesbaden (DE)

## Beschreibung

Die Erfindung betrifft ein elektrophotographisches Material, das im wesentlichen aus einem elektrisch leitenden Träger, einer auf diesem befindlichen Photoleiterschicht auf Basis von organischen oder anorganischen photoleitfähigen Substanzen und einer die Photoleiterschicht überdeckenden Schutzschicht besteht, sowie ein Verfahren zu dessen Herstellung.

Elektrophotographische Aufzeichnungsmaterialien mit einer organischen Photoleiterschicht sind zum Beispiel aus den deutschen Patentschriften 1068 115, 11 31 988, 11 33976 und 11 80 242 sowie aus der DE-AS 15 72 347 bekannt. Materialien mit anorganischen Photoleitern, zum Beispiel Selenschichten, sind zum Beispiel in der DE-AS 14 97 223 beschrieben.

Zur Herstellung von Kopien ist nach dem sog. Tonerbildübertragungsverfahren auf trockenem Wege eine gründliche Reinigung der Photoleiterschicht nach jeder Übertragung erforderlich. Diese Reinigung erfolgt in der Regel durch Abbürsten oder Abwischen mit Bürsten oder Geweben. Bei solchen Übertragungsverfahren die mit Flüssigentwicklern arbeiten, wird die Reinigungswirkung durch zusätzliche Verwendung einer Reinigungsflüssigkeit verstärkt. Die Reinigungsoperationen bewirken eine mechanische Belastung der Photoleiterschicht und können zu deren Beschädigung und zu Abnutzungserscheinungen führen.

Neben diesen Reinigungsoperationen ist die Photoleiterschicht auch noch anderen sie schädigenden Einflüssen ausgesetzt. Zum Beispiel unterliegt sie der Einwirkung des aus Träger- und Tonerteilchen bestehenden Entwicklers und bei Flüssigentwicklung darüber hinaus der Einwirkung der Entwikklerflüssigkeit, die keinesfalls die Schicht anlösen oder anquellen darf. Auch die in der Aufladestation entstehende ionisierte Luft kann Schädigungen der Photoleiterschicht, beispielsweise Rißbildung oder Versprödungserscheinungen, hervorrufen.

Diese Einflüsse führen im allgemeinen zu einer Beeinträchtigung der Photoleiterschicht und dadurch zur Verminderung ihrer Benutzungsdauer.

Es ist bekannt (US-PS 2,860,048, US-PS 3,617,265, DE-OS 1572368, DE-OS 24 52 623), Photoleiterschichten vor den beschriebenen Einflüssen dadurch zu schützen, daß man sie mit einer Schutzschicht versieht. Die Überzüge bedürfen zur Auftragung vergleichsweise hoher Temperaturen bei oder nach der Beschichtung. Hierdurch kann die Dimensionsstabilität des Trägers leiden, wenn es sich zum Beispiel um eine Kunststoffolie handelt. Die aufgebrachten Schutzschichten genügen hinsichtlich ihrer elektrischen Eigenschaften nicht höchsten Anforderungen hinsichtlich einer ausreichenden Entladung der Photoleiterschicht bei der bildmäßigen Belichtung. Die verbleibende unerwünschte hohe Restladung führt zu Kopien mit vermindertem Kontrast und unsauberem Bildhintergrund. Die beschriebenen Überzüge besitzen teilweise auch die unerwünschte Eigenschaft, daß sie zu Trübungen oder zum Anlaufen neigen.

Es ist auch bekannt (JA-AS 75-54441), für elektrophotographische Materialien Schutzschichten aus polymerisierten Zimtsäureestern zu verwenden. Solche Materialien sind jedoch teure Spezialanfertigungen und für normale technische Anwendungen weniger geeignet.

Es war daher Aufgabe der Erfindung, ein elektrophotographisches Aufzeichnungsmaterial und ein Verfahren zu dessen Herstellung zu schaffen, bei dem die Photoleiterschicht mit einem schützenden Überzug versehen ist, der die elektrophotographische Funktion der Photoleiterschicht nicht wesentlich beeinträchtigt, dem Aufzeichnungsmaterial aber durch hohe Abriebfestigkeit und gute Lösungsmittelbeständigkeit eine große Benutzungsdauer verleiht.

Diese Aufgabe wird erfindungsgemäß durch ein elektrophotographisches Aufzeichnungsmaterial der eingangs beschriebenen Art gelöst und ist dadurch gekennzeichnet, daß die aufgebrachte Schutzschicht einen strahlungsgehärteten, vernetzten Polyester auf Basis Trimethylolpropan, Adipinsäure und Acrylsäure mit einem Oberflächenwiderstand von 5,5 - 10¹² bis 2,5 - 10¹³ Ohm und einem spezifischen Durchgangswiderstand von 7·10¹⁰ bis 5·10¹³ Ohm·cm, bei 23 °C und 50 % relativer Luftfeuchte, enthält. Besonders bevorzugt sind solche Schutzschichten, die einen Polyester auf dieser Basis enthalten, welcher eine Säurezahl zwischen 20 und 25, eine Esterzahl zwischen 470 und 480 und einen -C = C- Anteil von 3,5-4,0 besitzt.

Hierdurch wird erreicht, daß elektrophotographische Aufzeichnungsmaterialien zur Verfügung gestellt werden können, welche, im wesentlichen bei Erhaltung ihrer ursprünglichen Photoleitereigenschaften, eine erhöhte Gebrauchsdauer ermöglichen. Hierdurch wird es auch möglich, Photoleiterschichten einzusetzen, welche Substanzen mit zum Beispiel erhöhtem Dampfdruck enthalten, da die Schutzschicht eine Austritt verhindert und umweltfreundlichen Einsatz dieser Materialien ermöglicht.

Die erfindungsgemäße Schutzschicht wird auf die organische Photoleiterschicht zweckmäßig in der Weise aufgebracht, daß man aus dem im UV-Licht zu vernetzenden Polyester, dem Photoinitiator, gegebenenfalls einem Bindemittel oder Verdicker, einem Lösemittel, einem Verlaufmittel und gegebenenfalls einem die Abriebfestigkeit noch weiter erhöhenden Stoff, ein Gemisch herstellt und hieraus die Schutzschicht in einer Dicke von 1 bis etwa 50 µm, vorzugsweise 1 bis 10 µm, auf der Photoleiterschicht bildet.

Hierbei kann sich die Photoleiterschicht auf einem Metallband, einer Metallplatte, einer leitfähig gemachten Kunststoffolie oder auf einer Metalltrommel befinden.

Als Photoinitiator verwendet man übliche, als Reaktionsstarter bekannte Substanzen aus der Klasse der Benzoinether oder der aromatischen Ketone, wie 2-Hydroxy-2-methyl-1-phenylpropan-1-on.

Als Bindemittel oder Verdicker werden vorzugsweise zum Beispiel Celluloseester, besonders Celluloseacetobutyrat, eingesetzt. Sie dienen im wesentlichen zur Einstellung der Viskosität der aufzutragenden Lösung.

Verlaufmittel sind bekannt und werden eingesetzt, damit die Ausbildung einer porenfreien Oberfläche gewährleistet ist. Beispielsweise verwendet man hierzu Methylglykol und/oder n-Butanol.

Als Lösungsmittel kommen solche in Frage, die die als Schutzschicht aufzubringenden Substanzen gut lösen, jedoch die darunter befindliche Photoleiterschicht nicht anlösen. Hierfür eignen sich Lösungsmittelgemische aus Aceton und Methanol.

Zusätzlich, zur Erhöhung der Abriebfestigkeit, können organisch vorbehandelte anorganische Oxide, wie Aluminiumoxid, Siliziumdioxid und Mischoxide mit einer Korngröße, die keine Trübung der Schicht hervorruft, eingesetzt werden.

Die erfindungsgemäße Schutzschicht kann auch noch in kleinen Mengen Metallionen zwecks Einstellung der elektrischen Daten enthalten. Es hat sich als vorteilhaft erwiesen, wenn die Schutzschicht 20 mg Chrom-, 150-190 mg Eisen-, 28-35 mg Nickel- und 10-20 mg Zinkionen pro kg Polyester enthält.

Die Beschichtung der Photoleiterschicht wird mittels üblicher Methoden wie Gießen, Sprühen, Tauchen oder Streichen vorgenommen.

Die Bestrahlung zur Aushärtung erfolgt zweckmäßigerweise mittels Quecksilber-Hochdrucklampen. Als Lichtquelle kann zum Beispiel auch ein Röhrenbelichtungsgerät Verwendung finden, wobei dann jedoch vor der Bestrahlung eine Sauerstoffsperrschicht aufgebracht werden muß, welche vor Benutzung des elektrophotographischen Aufzeichnungsmaterials wieder zu entfernen ist.

Die Aushärtung der Schutzschicht erfolgt vorzugsweise durch Einwirkung von UV-Bestrahlung, sie kann aber auch durch Einwirkung von Elektronenstrahlen erfolgen.

Das erfindungsgemäße elektrophotographische Aufzeichnungsmaterial zeichnet sich durch hohe Abriebfestigkeit und Beständigkeit gegen in Flüssigentwicklern enthaltene als Entwicklerflüssigkeit dienende hochisolierende, aliphatische Kohlenwasserstoffe aus. So ist zum Beispiel der Abrieb, gemessen an beschichteten Aluminiumblechen mit dem erfindungsgemäßen Material bis zu 200mal geringer als bei dem verwendeten schutzschichtfreiem elektrophotographischem Aufzeichnungsmaterial.

Trotz der Schutzschicht verhält sich das Aufzeichnungsmaterial nahezu wie ein entsprechendes schutzschichtfreies Aufzeichnungsmaterial hinsichtlich der Kopierfähigkeit. Eine beschichtete Aluminiumtrommel lieferte zum Beispiel auch noch nach mehr als 100 000 Umläufen in einem Flüssigentwikkler der genannten Art brauchbare Kopien, während die ohne Schutzschicht verwendete Photoleiterschicht durch die Trägerflüssigkeit des Entwicklers nach wenigen Kopien unbrauchbar wurde. Darüber hinaus läßt sich die erfindungsgemäße Schutzschicht für Negativ- und Positivaufladung einsetzen.

Die erfindungsgemäße Schutzschicht ermöglicht es auch, Photoleiterschichten einzusetzen, die ohne eine Versiegelung durch die Schutzschicht durch Abrieb, Hautkontakt, Dämpfe o. ä. gesundheitsschädigende Wirkungen auslösen könnten. Darüber hinaus weist die erfindungsgemäße Schutzschicht noch die vorteilhafte Eigenschaft auf, daß sie nicht zu Trübungen und Anlaufen neigt und keiner besonderen Sicherheitsmaßnahmen bedarf, wie es beispeilsweise bei der Verwendung von Nitrocellulose als Schutzschicht der Fall ist.

Die Erfindung betrifft auch ein Verfahren zur Herstellung einer Schutzschicht auf einem elektrophotographischen Aufzeichnungsmaterial aus elektrisch leitendem Träger, einer Photoleiterschicht auf Basis organischer oder anorganischer Substanzen und einer Schutzschicht, welches dadurch gekennzeichnet ist, daß man eine Mischung aus einem Polyester auf Basis Trimethylolpropan, Adipinsäure und Acrylsäure mit einem Oberflächenwiderstand von 5,5 - 10¹² bis 2,5· 10¹³ Ohm und einem Durchgangswiderstand von 7 · 1010 bis 5 1013 Ohm cm, gemessen bei 23 °C und 50 % relativer Luftfeuchte, Photoinitiator, gegebenenfalls Bindemittel und/oder Verdicker und Verlaufmittel in einem Lösungsmittelgemisch von Aceton und Methanol herstellt und auf die Photoleiterschicht aufbringt, trocknet und durch Bestrahlung mit UV- oder Elektronenstrahlen härtet.

Hierdurch wird es möglich, auf Photoleiterschichten aus organischen oder anorganischen Substanzen Schutzschichten in gleichmäßiger Dicke in einem Bereich von 1 bis etwa 50 µm aufzubringen ohne daß die elektrophotographischen Eigenschaften beeinflußt und ohne daß die Photoleiterschichten angelöst werden. Die Schutzschichten vermitteln dem elektrophotographischen Aufzeichnungsmaterial erhöhte Gebrauchsdauer.

Die folgenden Beispiele sollen die Erfindung näher erläutern.

### Beispiel 1

Ein elektrophotographisches Element aus einem 280 µm dicken Aluminiumblech und einer darauf befindlichen 10 µm dicken Photoleiterschicht folgender Zusammensetzung : 297 Gewichtsteile (GT) eines Kondensationsproduktes aus Brompyren und Formaldehyd, 31 GT 2,7-Dinitro-9-cyanomethylen- fluoren, 107 GT einer Nitrocellulose vom Normtyp 4 E gemäß DIN 53 179, angeteigt in 30 % Butanol und 5 Volumteile (VT) Netzmittel, deren Herstellung in Anlehnung an die in DE-AS 21 37 288 gemachten Angaben erfolgte, wird durch Tauchen in eine Lösung von 750 GT eines vernetzbaren Polyesterharzes auf Basis Adipinsäure, Trimethylolpropan und Acrylsäure

mit einer photovernetzbaren Schicht in etwa 4 µm Dicke (nach Trocknen) versehen.

Die Ziehgeschwindigkeit, welche im Bereich von 120 bis 420 mm/min liegen kann, beträgt 240 mm/min. Die Viskosität der Lösung beträgt 5 . 10-⁶ m²s-¹ bei 25°C.

Die Aushärtung der aufgebrachten Schutzschicht erfolgt mit einem Quecksilberhochdruckbrenner (Fa. Hanau, Typ Q 2020, 100 W/cm) bei einer Belichtungszeit von 5 Sekunden im Abstand von 5 cm.

### Beispiel 2

Auf eine, wie in Beispiel 1 beschriebene, aufgebrachte Schutzschicht wird eine Sauerstoffsperrschicht, welche nach der Aushärtung mit kaltem Wasser abgewaschen oder trocken abgezogen werden kann, folgender Zusammensetzung aufgetragen :

Der Antrag erfolgt durch Tauchen mit einer Ziehgeschwindigkeit von 200 mm/min.

Die Aushärtung der photovernetzbaren Schicht wird an einem Röhrenbelichtungsgerät (Philips TLA 20 W/05, 10 Röhren auf 50 x 80 cm) unter Vakuum (ca. 20-40 % des Normalluftdrucks) bei einer Belichtungszeit von 6 Minuten durchgeführt.

Die Beschichtungen werden auf ihre Abriebfestigkeit mit Hilfe mechanischen Abriebs an einem Taber Abraser Typ 352 unter Verwendung von Abriebrollen mit 250 g Belastung und nach 200 Umdrehungen überprüft.

Als Vergleich dient eine ungeschützte Photoleiterschicht. Der Trockenabrieb der geschützten Schicht ist bis 200fach geringer als der Abrieb der ungeschützten Photoleiterschicht. Die Aufladungshöhe der mit einer Schutzschicht versehenen Photoleiterschicht ist bei negativer und auch positiver Aufladung etwa gleich hoch und entspricht etwa der Aufladungshöhe der ungeschützten Schicht.

### Beispiel 3

Als Träger einer wie in Beispiel 1 beschriebenen Photoleiterschicht wird eine Aluminiumtrommel von 292 mm Länge und 120 mm Außendurchmesser verwendet. Nach Aufbringen der Schutzschicht gemäß Beispiel 1 und der Sauerstoffsperrschicht nach Beispiel 2 wird 15 Minuten lang drehend an einem Röhrenbelichtungsgerät von Beispiel 2 ohne Väkuum belichtet.

Die in dieser Weise hergestellte Beschichtung wird in einem Abriebtester der Einwirkung einer in üblichen Kopiergeräten vorhandenen Wischerlippe unter Flüssigentwickler-Bedingungen unterworfen. Dabei zeigt sich, daß die Schutzschicht auch nach über 100000 Trommelumdrehungen noch nicht angegriffen ist und unverändert gute Kopien liefert.

### Beispiel 4

Eine UV-härtbare Schicht, wie in Beispiel 1 beschrieben, wird im Tauchverfahren auf eine mit Selen beschichtete Aluminiumtrommel aufgebracht und mit einer Sauerstoffschutzschicht, wie in Beispiel 2 beschrieben, versehen. Die Belichtung erfolgt unter Bedingungen, wie sie in Beispiel 3 angegeben sind.

Die photoelektrischen Eigenschaften werden durch die Schutzschicht praktisch nicht verändert und die positiv aufgeladene Trommel ergibt im Kopierversuch ein befriedigendes Kopierverhalten.

## Patentansprüche

1. Elektrophotographisches Aufzeichnungsmaterial aus einem elektrisch leitenden Träger, einer Photoleiterschicht auf Basis von organischen oder anorganischen Substanzen und einer Schutzschicht, dadurch gekennzeichnet, daß die aufgebrachte Schutzschicht einen strahlungsgehärteten, vernetzten Polyester auf Basis Trimethylolpropran, Adipinsäure und Acrylsäure mit einem Oberflächenwiderstand von 5,5·10¹² bis 2,5 10¹³ Ohm und mit einem Durchgangswiderstand von 7·10¹⁰ bis 5·10¹³ Ohm - cm, bei 23 °C und 50 % relativer Luftfeuchte, enthält.

2. Aufzeichnungsmaterial nach Anspruch 1, dadurch gekennzeichnet, daß der Polyester eine Säurezahl zwischen 20 und 25, eine Esterzahl zwischen 470 und 480 und einen -C = C- Anteil von 3,5 bis 4,0 besitzt.

3. Aufzeichnungsmaterial nach Anspruch 1 oder 2, dadurch gekennzeichnet, daß die Schutzschicht eine Dicke von 1 bis etwa 50 µm besitzt.

4. Verfahren zur Herstellung einer Schutzschicht auf einem elektrophotographischen Aufzeichnungsmaterial nach Anspruch 1, dadurch gekennzeichnet, daß man eine Mischung aus einem Polyester auf Basis Trimethylolpropan, Adipinsäure und Acrylsäure mit einem Oberflächenwiderstand von 5,5 - 10¹² bis 2,5·10¹³ Ohm und einem Durchgangswiderstand von 7·10¹⁰ bis 5·10¹³ Ohm · cm, gemessen bein 23 °C und 50 % relativer Luftfeuchte, Photoinitiator, gegebenenfalls Bindemittel und/oder Verdicker und aus einem Verlaufmittel in einem Lösungsmittelgemisch von Aceton und Methanol herstellt und auf die Photoleiterschicht aufbringt, trocknet und durch Bestrahlung mit UV- oder Elektronenstrahlen härtet.

## Claims

1. An electrophotographic recording material comprising an electrically conductive support, a photoconductor layer on a basis of organic or inorganic substances and a protective layer, wherein the protective layer applied contains a radiation-hardened, crosslinked polyester which is based on trimethylol propane, adipic acid and acrylic acid and has a surface resistance ranging from 5.5 ·10¹² to 2.5 ·10¹³ Ω and a volume resistivity ranging from 7·10¹⁰ to 5·10¹³ Ω · cm, at 23 °C and 50 percent relative humidity.

2. A recording material as claimed in claim 1, wherein the polyester has an acid number ranging between 20 and 25, an ester number ranging between 470 and 480 and a -C = C- proportion from 3.5 to 4.0.

3. A recording material as claimed in claim 1 or 2, wherein the protective layer has a thickness ranging from 1 to about 50 µm.

4. A process for the production of a protective layer on an electrophotographic recording material as claimed in claim 1, wherein a mixture composed of a polyester which is based on trimethylol propane, adipic acid and acrylic acid and has a surface resistance from 5.5 10¹² Ω to 2.5 10¹³Ω and a volume resistivity from 7·10¹⁰ to 5·10¹³ Ω·cm, measured at 23 °C and 50 percent relative humidity, a photoinitiator, optionally a binder and/or thickening agent and a levelling agent, is prepared in a solvent mixture of acetone and methanol and is applied to the photoconductor layer, dried and hardened by irradiation with ultraviolet rays or electron beams.

## Revendications

1. Matériau d'enregistrement électrophotographique constitué d'un support électriquement conducteur, d'une couche de photoconducteur à base de substances organiques ou minérales et d'une couche protectrice, caractérisé en ce que la couche protectrice appliquée contient un polyester réticulé durci par irradiation, à base de triméthylolpropane, d'acide adipique et d'acide acrylique avec une résistance superficielle de 5,5 · 10¹² à 2,5· 10¹³ Ohm et avec une résistivité intérieure de 7· 10¹⁰ à 5 · 10¹³ Ohm - cm à 23 °C et 50 % d'humidité relative.

2. Matériau d'enregistrement selon la revendication 1, caractérisé en ce que le polyester a un indice d'acide entre 20 et 25, un indice d'ester entre 470 et 480 et une proportion de -C = C- de 3,5 à 4,0.

3. Matériau d'enregistrement selon la revendication 1 ou 2, caractérisé en ce que la couche protectrice a une épaisseur de 1 à environ 50 µm.

4. Procédé de préparation d'une couche protectrice sur un matériau d'enregistrement électrophotographique selon la revendication 1, caractérisé en ce qu'on prépare un mélange d'un polyester à base de triméthylolpropane, d'acide adipique et d'acide acrylique avec une résistance superficielle de 5,5 1012 à 2,5 · 10¹³ Ohm et une résistivité intérieure de 7·10¹⁰ à 5·10¹³ Ohm· cm, mesurée à 23 °C et 50 % d'humidité relative, d'un photoinitiateur, le cas échéant d'un liant et/ou d'un épaississant et d'un agent nivelant, dans un mélange solvant d'acétone et de méthanol et on l'applique sur la couche de photoconducteur, on le sèche et on le durcit par irradiation avec des rayonnements UV ou des faisceaux d'électrons.
